# EUROPÄISCHE PATENTSCHRIFT

(11) **EP 1 020 540 B1**
(45) Veröffentlichungstag und Bekanntmachung des Hinweises auf die Patenterteilung: **13.03.2002**
(21) Anmeldenummer: 99124202.5
(22) Anmeldetag: 03.12.1999
(51) Int. Cl.: C22F 1/04, C22F 1/043

(54) **Verfahren zur Herstellung von Gussteilen aus Aluminiumlegierungen**
Process for producing aluminium alloy castings
Procédé de fabrication de pièces coulées en alliage d'aluminium

(30) Priorität: 16.01.1999 DE 19901508
(43) Veröffentlichungstag der Anmeldung: 19.07.2000
(73) Patentinhaber: Bayerische Motoren Werke Aktiengesellschaft, 80809 München (DE)
(72) Erfinder: Günther, Bernd, 85748 Garching (DE)

(56) Entgegenhaltungen:
- EP-A- 0 611 832
- EP-A- 0 709 274

## Beschreibung

Die Erfindung bezieht sich auf ein Verfahren zur Herstellung von Gußteilen aus aushärtbaren Aluminiumlegierungen.

Um Ihre Härte und Festigkeit zu erhöhen, werden Gußteile aus Aluminiumlegierungen nach dem Gießen einer Wärmebehandlung unterworfen. An bestimmten Bereichen, beispielsweise im Bereich der Schraubenlöcher eines Bauteils, die einer hohen Flächenpressung ausgesetzt sind, wird dabei eine hohe Härte und Festigkeit verlangt. Dazu wird der Gußrohling einem mehrstündigen Lösungsglühen bei ca. 530°C unterworfen, dann im Wasserbad abgeschreckt und anschließend mehrere Stunden bei ca. 150 bis 180°C ausgelagert.

Zur Erzielung von Bereichen höherer Verformbarkeit kann sich dann ein lokalisiertes Weichglühen anschließen. So ist aus EP 0709274 A1 eine Aluminium-Lenkspindel bekannt, die an den Soll-Knickstellen lokal auf 250 bis 450°C erwärmt wird, um dort durch Herabsetzung der Härte eine höhere Verformbarkeit zu erzielen. Ein solches lokalisiertes Weichglühen wird beispielseise auch nach DE 43 04 134 C1 durchgeführt, um bei einer Ölwanne für Kraftfahrzeuge die Verformbarkeit des Bodenbereichs zu erhöhen.

Besonders großflächige und konstruktiv diffizile Al-Gußteile neigen nach der eingangs geschilderten Wärmebehandlung zu starkem Verzug oder sind aufgrund ihrer Großflächigkeit in Wasser nicht abschreckbar. Dies gilt insbesondere, wenn sie Hohlräume besitzen. Starke Verzüge führen jedoch zu einem hohen Ausschuß oder zu aufwendigen Richtarbeiten. Bei Druckgußteilen tritt zusätzlich das Problem auf, daß sie Gaseinschlüsse enthalten können, die sich beim Lösungsglühen zu Blasen ausdehnen, die an der Oberfläche austreten. Auch diese Fehlstellen führen zu Ausschuß. Dabei steigt die Wahrscheinlichkeit der Blasenbildung mit der Größe des Bauteils an.

Aufgabe der Erfindung ist es, ein Verfahren bereitzustellen, mit dem auch großflächige, verwickelt ausgebildete Aluminiumgußteile mit der gewünschten Härte und Festigkeit ohne Verzug hergestellt werden können.

Dies wird erfindungsgemäß mit dem im Anspruch 1 gekennzeichneten Verfahren erreicht. In den Unteransprüchen sind vorteilhafte Ausgestaltungen der Erfindung wiedergegeben.

Nach der Erfindung wird also von einem mehrstündigen Lösungsglühen des Gußteils zur Einstellung einer hohen Härte und Festigkeit nach dem Stand der Technik abgesehen. Stattdessen wird der Gußrohling, also das Teil, das nach dem Gießen erstarrt und entformt wird, einer Wärmebehandlung von lediglich 10 bis 100 s, vorzugsweise 20 bis 40 s bei einer Temperatur von 450 bis 550°C ausschließlich in den Bereichen unterworfen, in denen eine hohe Härte und Festigkeit tatsächlich notwendig ist. Die lokal erwärmten Bereiche werden anschließend abgeschreckt und das Bauteil wird dann ausgelagert.

Trotz der kurzzeitigen Glühbehandlung wird überraschenderweise in den wärmebehandelten Bereichen lokal ein Härte- und Festigkeitsniveau erreicht, das dem von Gußteilen, die einer Glühbehandlung von mehreren Stunden unterworfen worden sind, zumindest entspricht. Jedenfalls wird erfindungsgemäß erreicht, daß an den Bereichen des Gußteils, an denen ein hohes Härte- und Festigkeitsniveau verlangt wird, sich auch eine hohe Härte und Festigkeit einstellt. Diese Bereiche sind insbesondere solche Flächen des Bauteils, an denen eine hohe Flächenpressung auftritt, also beispielsweise Verschraubungsflächen, Flansche und dergleichen. Da nur lokalisiert erwärmt wird, tritt ein Bauteilverzug, wie er nach dem Stand der Technik durch das Lösungsglühen des gesamten Bauteils und Abschrecken in Wasser auftritt, vermieden, so daß erfindungsgemäß aufwendige Richtarbeiten entfallen. Durch die lokale Warmaushärtung wird also eine erhebliche Arbeitserleichterung und damit Kostenreduzierung erzielt. Zudem können Teile, die bisher nicht warm ausgehärtet werden konnten, z.B. große hohl gegossene Teile, erfindungsgemäß ausgehärtet werden.

Die lokale Erwärmung kann beispielsweise induktiv erfolgen, mit einem Laserstrahl, einer Flamme oder durch Wärmestrahlung. Bei induktiver Erwärmung wird die betreffende Fläche des Bauteils vorzugsweise mit je einer Induktionsspule auf beiden Seiten beaufschlagt.

Nach dem erfindungsgemäßen Verfahren kann jede warm aushärtbare Aluminiumlegierung eingesetzt werden, insbesondere Aluminiumlegierungen mit Silicium und Magnesium als Legierungskomponenten, z.B. AlSixMgy mit x = 5 bis 12 und y = 0,1 bis 0,6.

Der Gußrohling kann beispielsweise durch Druckguß, Kokillen- oder Sandguß hergestellt werden. Dabei ist das erfindungsgemäße Verfahren insbesondere für Druckgußrohlinge geeignet. Denn da nur wenige Bereiche, wie Verschraubungsflächen, einer Glühbehandlung unterzogen werden, ist die Wahrscheinlichkeit der Blasenbildung entsprechend gering.

Zum Abschrecken wird das auf mindestens 450°C erwärmte Bauteil beispielsweise als Ganzes in ein Wasserbad mit einer Temperatur von beispielsweise maximal 40°C getaucht. Statt das gesamte Bauteil abzuschrecken, können jedoch auch nur die auf wenigstens 450°C erwärmten Bereiche lokal durch Abspritzen mit einer Wasserbrauseeinrichtung abgeschreckt werden.

Anschließend wird das Bauteil entweder kalt oder warm ausgelagert. Während das Kaltauslagern mehrere Tage oder gar Wochen dauert, kann die Warmauslagerung innerhalb weniger Stunden bei einer Temperatur von beispielsweise 140 bis 260°C erfolgen. Vorzugsweise wird bei 150 bis 190°C etwa 3 bis 6 Stunden warm ausgelagert.

Nach dem erfindungsgemäßen Verfahren können insbesondere große Aluminiumgußteile hergestellt werden, insbesondere für Kraftfahrzeuge, vor allem rahmenförmige Teile, wie der Fahrwerkträger oder die Türrahmen eines Kraftfahrzeuges.

## Patentansprüche

1. Verfahren zur Herstellung von Gußteilen aus aushärtbaren Aluminiumlegierungen, **dadurch gekennzeichnet, daß** der Gußrohling zur Einstellung von Bereichen hoher Härte und Festigkeit 10 bis 100 s an diesen Bereichen lokal auf eine Temperatur von 450 bis 550°C erwärmt, zumindest an den erwärmten Bereichen abgeschreckt und dann ausgelagert wird.

2. Verfahren nach Anspruch 1, **dadurch gekennzeichnet, daß** die lokale Erwärmung 20 bis 40 s durchgeführt wird.

3. Verfahren nach Anspruch 1, **dadurch gekennzeichnet, daß** das Gußteil als Ganzes durch Eintauchen in ein Wasserbad abgeschreckt wird.

4. Verfahren nach Anspruch 1, **dadurch gekennzeichnet, daß** das Gußteil an den erwärmten Bereichen durch Abspritzen mit Wasser abgeschreckt wird.

5. Verfahren nach Anspruch 1, **dadurch gekennzeichnet, daß** die Auslagerung durch eine Warmauslagerung von 1 bis 8 Stunden bei einer Temperatur von 140 bis 260°C erfolgt.

6. Verfahren nach Anspruch 5, **dadurch gekennzeichnet, daß** die Warmauslagerung 3 bis 6 Stunden bei 150 bis 190°C durchgeführt wird.

## Claims

1. A method of producing castings from hardenable aluminium alloys, **characterised in that** in order to obtain regions of high strength and hardness, the cast blank is locally heated for 10 to 100 seconds in the said regions to a temperature of 450 to 550°C at least in the heated regions, and then aged.

2. A method according to claim 1, **characterised in that** local heating is effected for 20 to 40 seconds.

3. A method according to claim 1, **characterised in that** the entire casting is quenched by immersion in a water bath.

4. A method according to claim 1, **characterised in that** the casting is quenched in the heated regions by spraying with water.

5. A method according to claim 1, **characterised in that** ageing is effected by heating at a temperature of 140 to 260°C for 1 to 8 hours.

6. A method according to claim 5, **characterised in that** ageing by heating is effected at 150 to 190°C for 3 to 6 hours.

## Revendications

1. Procédé de fabrication de pièces coulées en alliage d'aluminium susceptible d'être durci,
**caractérisé en ce qu'**
on chauffe l'ébauche de coulée pour établir des zones de plus grande dureté et résistance de 10 à 100 secondes dans ces zones, localement à une température comprise entre 450 et 550°C, on trempe au moins les zones chauffées et on laisse reposer.

2. Procédé selon la revendication 1,
**caractérisé en ce qu'**
on effectue un échauffement local de 20-40 secondes.

3. Procédé selon la revendication 1,
**caractérisé ce que**
la pièce coulée est trempée globalement par immersion dans un bain d'eau.

4. Procédé selon la revendication 1,
**caractérisé en ce qu'**
on trempe la pièce coulée au niveau des zones chauffées par projection d'eau.

5. Procédé selon la revendication 1,
**caractérisé en ce que**
le repos se fait en température pendant une à huit heures à une température de 140 à 260°C.

6. Procédé selon la revendication 5,
**caractérisé en ce que**
le repos thermique se fait pendant trois à six heures à une température comprise entre 150 et 190°C.
